# EUROPÄISCHE PATENTSCHRIFT

(11) **EP 0 004 665 B1**
(45) Veröffentlichungstag und Bekanntmachung des Hinweises auf die Patenterteilung: **02.09.1981**
(21) Anmeldenummer: 79101022.6
(22) Anmeldetag: 04.04.1979
(51) Int. Cl.: C23F 11/14, C23F 11/08

(54) **Korrosionsinhibitor für Brauchwassersysteme**
Corrosion inhibitor for water conduits
Inhibiteur de corrosion pour conduites d'eau

(30) Priorität: 07.04.1978 DE 2815016
(43) Veröffentlichungstag der Anmeldung: 17.10.1979
(73) Patentinhaber: Henkel Kommanditgesellschaft auf Aktien, 40191 Düsseldorf (DE)
(72) Erfinder: Dohr, Manfred, Dr., D-4000 Düsseldorf 13 (DE); Wehle, Volker, Dr., D-4010 Hilden (DE)

## Beschreibung

Gegenstand der Erfindung ist die Verwendung von Tris-(2-carboxyäthyl)-nitromethan - im folgenden abgekürzt TCN - zur Verhinderung der Korrosion von Metallen in Brauchwassersystemen. Die Behandlung von wasserführenden Anlagen wie Dampferzeugungsanlagen, Heizsystemen, Kühlwasserkreisläufen und Wasserleitungssystemen zum Schutz gegen den korrosiven Angriff des Wassers, der sich vorwiegend gegen unedle Werkstoffe, beispielsweise Stahl, Messing, Aluminium, Zink oder verzinkter Stahl richtet, wird seit langem in der Technik durchgeführt. Besonders bewährt hat sich hierbei die Verwendung von phosphorhaltigen Verbindungen, wie zum Beispiel Phosphonsäuren oder anorganische Phosphate, gegebenenfalls in Kombination mit Zinksalzen.

Diese Kombinationen haben eine gute technische Wirksamkeit. Ihre Verwendung wird in jüngster Zeit jedoch mehr und mehr eingeschränkt durch die ökologischen und gesetzgeberischen Forderungen nach weitgehender oder absoluter Phosphor-Freiheit derartiger Produkte. Vom technischen Standpunkt haben derartige phosphathaltige Kombinationen weiter den Nachteil, daß sie häufig durch Eutrophierung des Kühlsystems zu verstärktem biologischem Wachstum führen und die zusätzliche Verwendung von Mikrobiziden erforderlich machen.

Die Verwendung dieser phosphorhaltigen Kombinationen kann weiterhin beim Einsatz in größeren Wasserhärten zur Bildung von Apatit- oder apatitähnlichen Ablagerungen führen, die zu Betriebsstörungen führen und nur schwer zu entfernen sind. Der Einsatz dieser Kombinationen mit Zinksalzen bei höheren pH-Werten (pH > 8,0) führt im allgemeinen zu verstärkter Verschlammung des Systems durch die Ausfällung von Zinkhydroxid.

Vom ökologischen Standpunkt aus ist in nicht geschlossenen Kühlsystemen die Verwendung von Zinksalzen in derartigen Kombinationsprodukten ebenfalls problematisch, da diese aufgrund der hohen Fischtoxizität zu einer starken Abwasserbelastung führen. Außerdem wird die Selbstreinigungskraft des Gewässers bereits ab 0,1 ppm Zink deutlich gehemmt.

Es wurde nun gefunden, daß man diese Nachteile vermeiden kann, wenn man TCN zur Verhinderung der Korrosion von Metallen in wäßrigen Systemen im pH-Bereich von 6-9 verwendet.

Die Mengen, die dem wäßrigen System zweckmäßigerweise zugegeben werden, liegen im Bereich von 0,5―100 g/m³, vorzugsweise 1―10 g/m³.

Die Herstellung von TCN erfolgt nach an sich bekannten Methoden und ist nicht Gegenstand der Erfindung.

Die außerordentlich gute korrosionsinhibierende Wirkung von TCN ist insofern überraschend, als andere ähnlich gebaute Verbindungen, wie zum Beispiel Tris(hydroxymethyl)nitromethan, keine für die Praxis ausreichende Korrosionsschutzwirkung aufweisen. Bemerkenswert ist die bereits hohe korrosionsinhibierende Wirkung des TCN ohne jeden Zusatz.

In der Praxis spielt für das korrosive Verhalten eines Brauchwassers in hohem Maße die Anwesenheit oder Entstehung von ablagerungsbildenden Trübstoffen wie zum Beispiel Härteausfällungen, Tonsubstanzen und Eisenhydroxide eine wesentliche Rolle. Durch Verhinderung dieser Ablagerungen wird das korrosive Verhalten eines Wassers weiterhin verbessert. Daher ist es im allgemeinen vorteilhaft, dem zu behandelnden Wasser außer TCN weitere an sich bekannte Steinschutz- und Dispergiermittel zuzusetzen. Als geeignete Zusätze haben sich insbesondere Polyacrylate oder Acrylsäure-Methacrylsäurecopolymerisate mit einem Molgewicht von 500-4000 oder Äthylenoxid-Propylenoxid-Blockpolymere mit einem Molgewicht von 500-3000 und einem Äthylenoxid-Propylenoxidverhältnis von 10 90 bis 30: 70 erwiesen.

Die oben angeführten Steinschutz- und Dispergiermittel werden bei Kombination mit TCN in Mengen von 1 ― 50 g/m³, vorzugsweise 3-10 g/m³ verwendet.

Je nach den Verhältnissen in der Praxis kann es vorteilhaft sein, zusammen mit TCN spezielle Inhibitoren für Buntmetalle, wie insbesondere Benzimidazol, Benzotriazol oder Tolyltriazol, in Kombination zu verwenden. Die verwendeten Mengen liegen im Bereich von 0,1 - g/m3.

Spielen die ökologischen Aspekte keine gravierende Rolle, wie insbesondere bei geschlossenen Kühlsystemen, so kann TCN auch mit Zinksalzen und/oder phosphorhaltigen Verbindungen kombiniert eingesetzt werden.

Als Zinksalze kommen insbesondere Zinkchlorid und Zinksulfat in Betracht. Dabei werden Mengen (berechnet als Zink) von 0,5 - 10 g/m³, vorzugsweise 1 -4 g/m³ entsprechend einer Menge von 0,5 - 10 0 beziehungsweise 1 -4 ppm verwendet.

Als phosphorhaltige Verbindung kommen insbesondere komplexierende Phosphonsäuren, wie beispielsweise 1-Hydroxyäthan-1,1-diphosphonsäure, Aminotrimethylenphosphonsäure und 2-Phos- phonobutan-1,2,4-tricarbonsäure sowie deren wasserlösliche Salze oder Gemische dieser Verbindungen in Betracht. Dabei werden Mengen von 0,5-10 g/m³ verwendet. Durch derartige Kombination kann der Korrosionsschutz noch erheblich verstärkt werden.

In bestimmten Fällen kann es auch vorteilhaft sein, weiterhin biozide Substanzen wie Glutaraldehyd, Glyoxal, Pentachlorphenolnatrium oder Alkyloligoamide, vorzugsweise in Form eines Umsetzungsproduktes von Dodecylpropylendiamin und s-Caprolactam im Verhältnis 1 : 2 zuzusetzen.

Aus der CH-A-262802 ist ein Behandlungsmittel für Metalloberflächen bekannt, welches dazu bestimmt ist, auf der behandelten Oberfläche einen Film zu bilden. Dabei kommen als filmbildende Materialien Schmiermittel, Überzugsmaterialien und Farbanstriche in Frage. Außer dem filmbildenden Material enthalten die Behandlungsmittel zur Korrosionsverhinderung eine geringe Menge einer Nitrosäure der Fettreihe oder eines Derivats hiervon. Es handelt sich hierbei um eine andere Arbeitsweise mit einer unterschiedlichen Zielsetzung, wobei im übrigen auch die Verwendung von TCN nirgends erwähnt ist. Der Anmeldungsgegenstand konnte daher aus dieser Literaturstelle nicht hergeleitet werden.

### Beispiel 1

Die Bestimmung des korrosiven Verhaltens erfolgte nach der nachstehend beschriebenen Methode: Je ein sorgfältig gereinigtes Testblech (75 x 12 x 1,5 mm) wird in ein 1-I-Becherglas, das mit 1 I Wasser und einer bestimmten Menge der zu untersuchenden Substanz gefüllt ist, bei Raumtemperatur 24 Stunden eingetaucht. Während der Versuchsdauer werden in einer Reihenanordnung von insgesamt 10 Bechergläsern die wäßrigen Lösungen mit 100 Umdrehungen pro Minute gerührt. Anschließend werden die Bleche von Korrosionsprodukten gereinigt und die Gewichtsverluste bestimmt. Aus den Mittelwerten von je drei Versuchen werden die Korrosionsschutzraten der Produkte, bezogen auf einen Blindwert, ermittelt.

Das als korrosives Medium benutzte Versuchswasser hatte folgende analytische Daten:

Die nachstehende Tabelle gibt die Verringerung des korrosiven Angriffs eines Wassers bei Zusatz der im einzelnen aufgeführten Mittel gegenüber dem unbehandelten Wasser wieder.

### Beispiel 2

Ein technisches Kühlsystem mit einem Inhalt von 1,2 m³ und einer Umwälzung von 8 m³/h wird mit Düsseldorfer Stadtwasser betrieben. Die Verdampfungsverluste werden durch Frischwasserzugabe soweit ausgeglichen, daß der Salzgehalt nicht den 2fachen Wert des ursprünglichen Wertes übersteigt. Ohne jede Korrosionsschutzbehandlung des Kreislaufwassers stellt sich im System eine elektrochemisch gemessene Korrosionsrate von 0,18 mm/a ein.

Bei Zugabe des erfindungsgemäßen Korrosionsinhibitors in Mengen von 50 g/m³, bezogen auf das Kreislaufwasser, stellt sich eine Korrosionsrate von 0,064 mm/a ein. Dieser Wert ist als hervorragend anzusehen.

Das erfindungsgemäße Mittel hat folgende Zusammensetzung:

### Beispiel 3

In einem Langzeitversuch über 4 Wochen wurde TCN mit anderen Inhibitoren zusammen eingesetzt und die Korrosionsraten, in mm/Jahr ausgedrückt, mittels der Coupon-Methode bestimmt, indem unter jeweils gleichen Bedingungen das Testwasser durch eine Doupon-Versuchsstrecke gemäß ASTM (D 2688/70) gepumpt wurde.

Die Versuchsbedingungen waren weiterhin folgende:

Skizze der apparativen Anordnung

## Patentansprüche

1. Verwendung von Tris-(2-carboxyäthyl)-nitromethan zur Verhinderung der Korrosion von Metallen in wäßrigen Systemen im pH-Bereich von 6-9.

2. Verwendung nach Anspruch 1 in einer Menge von 0,5-100 g/m³, vorzugsweise 1-10 g/m³.

3. Verwendung nach Anspruch 1 -2 in Kombination mit zusätzlichen Steinschutz- und Dispergiermitteln auf Basis von Polyacrylaten bzw. Acrylsäure-Methacrylsäurecopolymerisaten oder Äthylenoxid-Propylenoxid-Blockpolymeren.

4. Verwendung nach Anspruch 1-3 in Kombination mit Benzimidazol.

5. Verfahren zur Verhinderung der Korrosion von Metallen in Brauchwassersystemen, dadurch gekennzeichnet, daß dem Wasser, welches einen pH-Wert von 6-9 aufweist, Tris-(2-carboxyäthyl)-nitromethan in einer Menge von 0,5 ― 100 g/m³, vorzugsweise 1 -10 g/m³, zugefügt wird.

6. Verfahren gemäß Anspruch 5, dadurch gekennzeichnet, daß zusätzlich Steinschutz- und Dispergiermittel auf Basis von Polyacrylaten beziehungsweise Acrylsäure-Methacrylsäurecopolymerisaten oder Äthylenoxid-Propylenoxid-Blockpolymeren in Mengen von 1-50 g/m³, vorzugsweise 3―10 g/m³, zugefügt werden.

7. Verfahren gemäß Anspruch 5 und 6, dadurch gekennzeichnet, daß zusätzlich Benzimidazol in Mengen von 0,1 -5 g/m³ hinzugefügt wird.

8. Verfahren gemäß Anspruch 5-7, dadurch gekennzeichnet, daß bei geschlossenen Kühlsystemen weiterhin Zinksalze und/oder komplexierende Phosphonsäuren in Mengen von 0,5-10g/m³ hinzugefügt werden.

## Claims

1. The use of tris-(2-carboxyethyl)-nitromethane for preventing the corrosion of metals in aqueous systems in the pH-range from 6 to 9.

2. The use claimed in Claim 1 in a quantity of from 0.5 to 100 g/m³ and preferably in a quantity of from 1 to 10 g/m³.

3. The use claimed in Claims 1 and 2 in combination with additional incrustation inhibitors and dispersants based on polyacrylates and acrylic acid-methacrylic acid copolymers or ethylene oxide-propylene oxide block polymers.

4. The use claimed in Claims 1 to 3 in combination with benzimidazole.

5. A process for preventing the corrosion of metals in industrial water systems, characterised in that tris-(2-carboxyethyl)-nitromethane is added to the water, which has a pH-value in the range from 6 to 9, in a quantity of from 0.5 to 100 g/m³ and preferably in a quantity of from 1 to 10 g/m³.

6. A process as claimed in Claim 5, characterised in that incrustation inhibitors and dispersants based on polyacrylates and acrylic acid-methacrylic acid copolymers or ethylene oxide-propylene oxide block polymers are additionally added in quantities of from 1 to 50 g/m³ and preferably in quantities of from 3 to 10 g/m3.

7. A process as claimed in Claims 5 and 6, characterised in that benzimidazole is additionally added in quantities of from 0.1 to 5 g/m³.

8. A process as claimed in Claims 5 to 7, characterised in that, in the case of closed cooling systems, zinc salts and/or complexing phosphonic acids are also added in quantities of from 0.5 to 10 g/m^{3.}

## Revendications

1. Utilisation du tris-(2-carboxyéthyl)-nitrométhane pour l'inhibition de la corrosion des métaux dans des systèmes aqueux dans l'intervalle de pH de 6 - 9.

2. Utilisation selon la revendication 1 en une quantité de 0,5-100 g/m³, de préférence de 1-10 g/ₘ₃.

3. Utilisation selon les revendications 1 et 2 en combinaison avec des agents supplémentaires de protection d'incrustations et dispersants à base de polyacrylates ou de copolymères acide acrylique-acide méthacrylique ou de polymères à blocs oxyde d'ethylène-oxyde de propylène.

4. Utilisation selon les revendications 1 à 3 en combinaison avec du benzimidazol.

5. Procédé d'inhibition de la corrosion de métaux dans des systèmes d'caux de consommation, caractérisé en ce qu'on ajoute à l'eau, qui présente une valeur de pH de 6-9, du tris-(2-carboxyéthyl)-nitrométhane en une quantité de 0,5―100 g/m³, de préference de 1-10 g/m³.

6. Procédé selon la revendication 5, caractérisé en ce qu'on ajoute supplémentairement des agents de protection d'incrustations et dispersants à base de polyacrylates ou de copolymères acide acrylique-acide méthacrylique ou de polymères à blocs oxyde d'éthylène-oxyde de propylène en des quantités de 1 -50 g/m³, de préférence de 3-10 g/m³.

7. Procédé selon les revendications 5 et 6, caracterisé en ce que supplémentairement on ajoute du benzimidazol en des quantités de 0,1 -5 g/m³.

8. Procédé selon les revendications 5 à 7, caractérisé en ce que dans des systèmes fermés de refroidissement on ajoute en outre des sels de zinc et/ou des acides phosphoniques complexeurs en des quantités de 0,5-10 g/m³.
